# EUROPÄISCHE PATENTANMELDUNG

(11) **EP 0 891 826 A1**
(43) Veröffentlichungstag der Anmeldung: **20.01.1999**
(21) Anmeldenummer: 98112857.2
(22) Anmeldetag: 11.07.1998
(51) Int. Cl.: B22D 11/00, B22D 11/06

(54) **Verfahren und Vorrichtung zur Erzeugung von beschichtetem Warm- und Kaltband**

(30) Priorität: 19.07.1997 DE 19731124
(71) Anmelder: SMS SCHLOEMANN-SIEMAG AKTIENGESELLSCHAFT, 40237 Düsseldorf (DE)
(72) Erfinder: Pleschiutschnigg, Fritz-Peter, Prof. Dr., 47269 Duisburg (DE)
(74) Vertreter: Valentin, Ekkehard, Dipl.-Ing.

(57) **Zusammenfassung**

Die Erfindung betrifft ein Verfahren zur Erzeugung von beschichteten Warm- oder Kaltprodukten, insbesondere von Stahlband. Das Verfahren wird dadurch verbessert, daß dünnes Band, insbesondere mittels einer Wanderkokille z.B. mittels eines Twin Rollers 1 nach Bessemer, gegossen wird und das gegossene Band 'online' als Mutterband in eine Inversionsgießanlage 25 zur Bandbeschichtung geführt wird, die Oberfläche des beschichteten Bandes mittels eines Glättwalzenpaares 18 geglättet wird und gegebenenfalls das beschichtete und geglättete Band 7 in einem Walzwerk 23 mit einem oder mehreren Walzgerüsten dickenreduziert wird.

## Beschreibung

Die Erfindung betrifft ein Verfahren zur Erzeugung von beschichteten Warm- oder Kaltprodukten, insbesondere von Stahlband. Die Erfindung betrifft auch eine Vorrichtung zur Durchführung des Verfahrens.

Zur Erzeugung von Warm- und Kaltband vorzugsweise aus Stahl im Bereich der endabmessungsnahen Gießverfahren ist einerseits das Zwei-Rollen-Verfahren nach Bessemer bekannt. Andererseits ist das Inversionsgießverfahren (EP-B1-0 311 602; DE-C1-43 19 569; DE-C1-195 09 681; sowie Dissertation Dr. Vonderbank und Dr. Hamacher/RWTH Aachen, Institut für Eisenhüttenkunde, 1995) bekannt.

Das Zwei-Rollen-Verfahren nach Bessemer kommt heute vorzugsweise zum Gießen von Rostfrei-Stahl aber auch von C-Stahl zum Einsatz. Allerdings ist es schwierig, bei Gießdicken von 10 bis 2 mm und Breiten von 500 bis 1800 mm eine Toleranz des Dickenprofils über die Breite von z.B. < 1% am gegossenen Produkt einzuhalten. Diese Profilvorgabe, die vom Markt gefordert wird, muß beim Gießen prozentual eingehalten werden, da durch den hohen Fließwiderstand in Querrichtung eine Verbesserung des Profils im Walzspalt eines Walzgerüstes nicht erfolgen kann.

Es kann praktisch gesagt werden, daß bei einem Breiten- zu Dickenverhältnis von > 100 kein Querfluß im Walzspalt eines Walzgerüstes stattfindet und damit keine Profilverbesserung erfolgen kann. Die Produktionsergebnisse mit dem Zwei-Rollen-Verfahren und auch mit anderen Bandgießverfahren auf Basis der Wandkokillen bestätigen, daß die Dickenabweichungen in Breitenrichtung (Profil) als auch in Gieß- oder Walzrichtung (Planheit) außerhalb der vom Stahlmarkt geforderten Toleranz für Tafeln liegen.

So kann z.B. das bisher auf Basis von Wanderkokillen und hier bspw. auf Basis des Zwei-Rollen-Verfahrens nach Bessemer, das bisher die breiteste Anwendung von zahlreichen Bandgießtechniken auf der Basis von Wanderkokillen findet, erzeugtes Bandmaterial - vorzugsweise aus Rostfrei-Stahl - nur für Stanzprodukte, die keine hohen Anforderungen an die Planheit sowohl in Breiten- als auch Walzrichtung stellen, verwendet werden.

Ein weiteres nicht auf der Basis der Wanderkokillen arbeitendes Bandgießverfahren stellt das Inversionsgießen dar. Hier wird ein dünnes Band, als 'Mutterband' bezeichnet, durch eine Schmelze in einem Kristallisator über einen kontrollierten Zeitraum kontinuierlich geführt. Während dieser Verweilzeit des Mutterbandes in der schmelze kommt unter Berücksichtigung der Temperatur des Mutterbandes bei Eintritt in die Schmelze wie z.B. Raumtemperatur oder auch z.B. 800 °C und der Temperatur der Schmelze, ausgedrückt als Überhitzungstemperatur X in °C (${\text{T}}_{\text{ist}} {\text{= T}}_{\text{1i}} \text{+ X °C}$) eine kontrollierbare Menge an Schmelze zur Ankristallisation, hier als "Tochter" bezeichnet, auf dem Mutterband.

Diese Ankristallisation der Tochter auf dem Mutterband, das eine Ausgangsdicke bspw. zwischen 0,5 bis 10 mm aufweisen kann, beträgt je nach den oben beschriebenen Parametern zwischen 5 und 500 %.

So erhält man eine hohe prozentuale Ankristallisation von z.B. 500% bei einem kalten und dünnen Mutterband (z.B. Raumtemperatur 20 °C, 1mm dick), geringer Überhitzungstemperatur von z.B. X = 15 °C und einer hohen Verweilzeit von z.B. 2,5 sec. Dagegen kann man eine Beschichtung von z.B. minimal 5 - 10 % bei einem auf z.B. 600 bis 800 °C vorgeheizten Mutterband mit einer Dicke von z.B. 2 bis 5 mm einer relativ hohen Überhitzung von z.B. X > 15 °C und einer kurzen Verweilzeit von z.B. 1 sec erzielen.

Dieses Inversionsgießverfahren ist sowohl für Monowerkstoffe als auch für Verbundwerkstoffe nutzbar und hat den wesentlichen Vorteil der Möglichkeit der Erzeugung einer Planheit, wie sie vom Stahlmarkt für Bänder und Tafeln gefordert wird, mit z.B. einem Profil < 1 %, durch das oberhalb der Schmelze bzw. oberhalb des Kristallisators angebrachte Glättwalzenpaar (vgl. DE-C1-43 19 559).

Das Inversionsgießen fordert allerdings bei Anwendung als Gießverfahren die teilweise notwendige Rückführung des ausgewalzten Fertigproduktes von z.B. 1 % zur Aufrechterhaltung eines Lagerbestandes an Mutterband von 2 Tagen oder 4000 t bei einer Jahresgießkapazität von 0,6 Mio t, die wieder zu einer auf längere Sicht nicht akzeptablen Kumulation von Fehlern (z.B. oxidische Einschlüsse) im Produkt führt. Dieser zwangsweisen systemimmanenten Anhäufung von Fehlern kann nur über die Verwendung von Mutterband, das von außen zugekauft wird, begegnet werden.

Weiterhin trifft bei der Beschichtung von Warmband im Bereich von 50 bis 5 % die Notwendigkeit der Vorheizung des Mutterbandes z.B. auf 800 °C auf.

Dieses Vorheizen führt zu einem großen technischen Aufwand, wenn man sich deutlich macht, daß ein Mutterband von z.B. 2 mm mit einer Geschwindigkeit zwischen 10 und 100 m/min in die Schmelze des Kristallisators eingeführt wird.

So kann z.B. die Vorheizung induktiv oder auch mit Brennern unmittelbar vor Eintritt des Mutterbandes in den Kristallisator oder auch in einem Kamin innerhalb des Kristallisators oder der Schmelze (vgl. DE-C1-195 09 681) stattfinden. Diese Vorrichtung zum Vorheizen muß eine hohe Leistungsdichte aufweisen, erfordert eine große Investition und führt zu hohen Betriebskosten.

Die Aufgabe der Erfindung ist es, ein Verfahren und eine Vorrichtung bereitzustellen, mit der die Kumulation von systemimmanenten Fehlern beim Inversionsgießen vermieden wird und mit der die vom Stahlmarkt verlangte Dickentoleranz < 1 % in Breitenrichtung (Profil) und in Gieß- bzw. Walzrichtung (Planheit) beim Einsatz von Wanderkokillen, z.B. dem Twin-Roller, erzielt wird und mit dem die Einlauftemperatur des Mutterbandes in den Kristallisator oder in die Schmelze mit anschließendem Glättstich ohne Vorheizung frei wählbar ist.

Die obengenannte Aufgabe wird verfahrenstechnisch mit den Merkmalen des Anspruchs 1 und vorrichtungsmäßig mit den Merkmalen des Anspruchs 14 gelöst.

Die Erfindung wird in den Fig. 1 und 2 dargestellt und näher beschrieben.
Figur 1 stellt einen Gieß-Walzprozeß dar, der sich zusammensetzt bspw. aus einem Twin Roller als Bandgießanlage und aus einer sich anschließenden Inversionsgießanlage zum Gießen oder Beschichten sowohl für die Erzeugung von Mono- als auch Verbundmaterial. Das auf dem Twin Roller gegossene Band tritt temperatur- und atmosphärenkontrolliert von oben kommend senkrecht durch das Schmelzebad und anschließend durch den Boden des Kristallisators. Das im Kristallisator beschichtete Band wird zwischen der Inversionsgießanlage und dem 'online'-Walzwerk geglättet.
Figur 2 stellt wiederum einen Gieß-Walzprozeß wie in Fig. 1 beschrieben dar, bei dem allerdings das bspw. mit dem Twin Roller gegossene Band senkrecht von unten durch den Boden des Kristallisators der Inversionsgießanlage tritt, um dann oberhalb des Schmelzenbades über das Glättwalzenpaar direkt temperatur- und atmosphärenkontrolliert dem Walzwerk zugeführt zu werden.

In Fig. 1 ist bspw. ein Twin Roller 1 nach Bessemer dargestellt. Dieser Twin Roller kann selbstverständlich durch jedes andere Bandgießverfahren auf Basis einer Wanderkokille ersetzt werden. Der Twin Roller wird mit flüssigem Metall, vorzugsweise mit Stahl 2 aus einem Verteiler 3 mit Stopfen 4 oder Schieberregelung 5 und Tauchausguß 6 versorgt. Der Twin Roller 1 gießt ein Band 7 der Abmessung zwischen einer Dicke von 10 bis 1 mm und einer Breite zwischen 2000 bis 300 mm mit einer Gießgeschwindigkeit zwischen 10 bis 100 m/min.

Das Band 7, das aus dem Twin Roller 1 austritt, wird über eine mögliche Schlaufenbildung 9 zwischen Rollen 10 zur Führung des Bandes direkt temperatur- und atmosphärenkontrolliert 8, z.B. wird eine Oxidation durch Ar und/oder N vermieden, der Inversionsgießvorrichtung senkrecht von oben zugeführt.

Während der kontrollierten Verweilzeit des gegossenen Bandes, Mutterband 7, in der Schmelze 13 kommt eine kontrollierte Schicht 14, 'Tochter', auf dem Mutterband zur Ankristallisation.

Diese Schicht 14 kann zwischen 5 - 500 % der Dicke des Mutterbandes 7, je nach seiner Einlauftemperatur 15, der Überhitzungstemperatur 16 (X in °C) der Schmelze 13, der Dicke des Mutterbandes 7.1 und der Verweilzeit des Bandes 7 in der Schmelze zum Inversionsgießen 13 betragen.

Kommt das Band aus dem Bodendurchlaß 17, so wird es temperatur- und atmosphärenkontrolliert 8 dem Glättwalzenpaar 18, das in seiner Anstellung 19 und Abstand 20 zum Bodendurchlaß 17 verstellbar angeordnet ist, zugeführt, um eine kontrollierte Dickentoleranz in Bandbreite (Profil) und Gieß- bzw. Walzrichtung (Planheit) von z.B. < 1 % einzustellen.

Dieses nun gegossene und beschichtete sowie in seinen Dickentoleranzen kontrollierte Band 21, sowohl aus einem Werkstoff (Mono-Material) als auch aus mehreren Werkstoffen (Verbundmaterial), wird nun wiederum direkt über die Möglichkeit einer Schlaufenbildung 22 dem Walzwerk 23 temperatur- und wenn nötig atmosphärenkontrolliert 8.1 zugeführt, indem es direkt fertiggewalzt und anschließend vom Haspel 24 aufgewickelt wird. Die Bandlängen werden mittels der Schere 26 geschnitten.

In Fig. 2 sind im Prinzip ein ähnlicher Prozeß sowie ähnliche Vorrichtungen dargestellt, um direkt über eine Bandgießanlage mit Hilfe einer direkt im Verbund stehende Inversionsgießanlage und Walzwerk in der Dicke, Beschichtung, Werkstoffverbindung kontrolliert Endlosbänder mit sowohl hoher Oberflächenqualität als auch Innenqualität sowohl als Mono- als auch als Verbundmaterial erzeugen zu können. Der Unterschied zwischen den in beiden Figuren 1 und 2 dargestellten gleichen Verfahren besteht in den eingesetzten Vorrichtungen.

In Fig. 2 wird das gegossene Band, Mutterband 7 von unten senkrecht durch den Boden der Inversionsgießanlage 25 zugeführt. Diese Art der Einführung des gegossenen Bandes 7 durch den Bodendurchlaß 17 in die Schmelze 13 der Inversionsgießanlage stellt sich einfacher dar, da das Band eine relativ für die Abdichtung des Bodendurchlasses akzeptable Dickentoleranz aufweist und das Band keine unkontrollierte Zugspannung erfährt.

Die Vorteile der oben beschriebenen Erfindung kommen durch die Kombination einer Bandgießanlage auf Basis einer Wanderkokille wie z B. eines Twin Rollers mit einer Inversionsgießanlage zur Beschichtung des gegossenen Bandes sowie mit einem Walzwerk zustande und sind:
° die Erzeugung von verkaufsfähigem Warm- oder Kaltband mit einer Dicke zwischen 4 und 0,2 mm Dicke und Breite zwischen 300 und 2.000 mm als Mono- oder Verbundmaterial direkt aus der Flüssigphase ohne Zufuhr von Wärmeenergie von außen,
° die direkte Erzeugung von mit Rostfrei-Stählen beschichtetem Kohlenstoff-Warm- oder Kaltband,
° eine gute, den geforderten Bandtoleranzen (Profil und Planheit) auf dem Markt entsprechende Oberflächenqualität mit Dickenabweichungen < 1 %,
° eine gute Innenqualität durch die Verminderung von systemimmanenter Anhäufung von Fehlern wie z.B. Oxiden,
° die kontrollierte Einstellung der Bandtemperatur vor dem Einlauf in die Inversionsgießanlage ohne eine Energiezufuhr von außen, um die Beschichtungsdicke zu steuern bzw. zu regeln,
° die Erzeugung von Endlos-Bandprodukten und damit frei wählbaren Bundgewichten als Warm- oder Kaltband.
° geringster Aufwand an Vorrichtungen und Energie zur direkten Erzeugung von Warm- und/oder Kaltband durch ein endabmessungsnahes Gießen.

### Bezugszeichenliste

- 1: Twin Roller nach Bessemer, Bandgießanlage
- 2: flüssiges Metall, vorzugsweise Stahl
- 3: Verteiler
- 4: Stopfen mit Regelung
- 5: Schieber mit Regelung
- 6: Tauchausguß
- 7: gegossenes Band, Mutterband
- 7.1: Dicke des Mutterbandes
- 8: Temperatur- und atmosphärenkontrollierter Raum
- 8.1: Temperatur- und wenn nötig atmosphärenkontrollierter Raum
- 9: Schlaufenbildung zwischen Twin Roller (1) und Inversionsgießanlage (11)
- 10: Rollen zur Führung des Bandes, aber auch zum Walzen des Bandes
- 11: Inversionsgießanlage mit senkrecht von oben zugeführtem Band 7
- 12: kontrollierte Badhöhe der Schmelze 13 in der Inversionsgießanlage 11
- 13: Schmelze zum Inversionsgießen
- 13.1: Zuführung der Schmelze 13
- 14: kontrolliert ankristallisierte Schicht 'Tochter', auf dem Mutterband 7
- 15: Einlauftemperatur des Mutterbandes 7 in die Inversionsgießanlage 11
- 16: Überhitzungstemperatur X in °C der Schmelze 13 zum Inversionsgießen
- 17: Bodendurchlaß
- 18: Glättwalzenpaar
- 19: Anstellung des Glättwalzenpaares 18
- 20: Abstand des Glättwalzenpaares 18 zum Bodendurchlaß 17
- 21: gegossenes und beschichtetes, in seiner Dickentoleranz kontrolliertes Band
- 22: Schlaufenbildung zwischen Glättwalzenpaar 18 und Walzwerk 23
- 23: Walzwerk
- 24: Haspel
- 25: Inversionsgießanlage mit senkrecht von unten zugeführtem Band
- 26: Schere zum Trennen des Endlos-Bandes zu gewünschten spezifischen Bundgewichten von 5 - 100 kg/mm Bandbreite
- 27: Enderstarrung im Twin Roller 1, Rollenzenit
- 27.1: Enderstarrung außerhalb des Twin Rollers 1
- 28: engste Rollenposition im Twin Roller 1
- 29: Gieß- und Walzrichtung

## Patentansprüche

1. Verfahren zur Erzeugung von beschichteten Warm- oder Kaltprodukten, insbesondere von Stahlband,
**dadurch gekennzeichnet,**
daß dünnes Band, insbesondere mittels einer Wanderkokille gegossen wird und das gegossene Band 'online' als Mutterband in eine Inversionsgießanlage zur Bandbeschichtung geführt wird, die Oberfläche des beschichteten Bandes walzgeglättet wird und gegebenenfalls das beschichtete und geglättete Band in einem Walzprozeß dickenreduziert wird.

2. Verfahren nach Anspruch 1,
**dadurch gekennzeichnet,**
daß das erzeugte Warm- oder Kaltband etwa eine Dicke zwischen 0,2 mm und 6 mm und eine Breite zwischen 0,3 m und 2 m aufweist.

3. Verfahren nach Anspruch 1 oder 2,
**gekennzeichnet durch**
die Kombination folgender Verfahrensstufen:
a) die Bandgießstufe mit einer Wanderkokille ist direkt 'online' verknüpft mit einer
b) temperatur- und atmosphärenkontrollierten Bandführung und mit anschließender
c) Einleitung des gegossenen Bandes als Mutterband in die Inversionsgießstufe zur Beschichtung des gegossenen Bandes;
d) der Inversionsgießstufe schließt sich eine temperatur- und atmosphärenkontrollierte Glättwalzstufe des Bandes hinsichtlich seiner Dicke sowohl in Breiten- als auch in Gieß- bzw. Glättwalzrichtung mit einer kontrollierten Toleranz an;
e) der Glättwalzstufe schließt sich eine temperatur- und wenn nötig atmosphärenkontrollierte Walzstufe zur Erzeugung eines gewünschten Bandes sowohl in seiner Dicke als auch Struktur an;
f) der Walzstufe folgt temperatur- und wenn nötig atmosphärenkontrolliert eine Bandwickelstufe mit frei wählbarem Bundgewicht, ermöglicht durch
g) einen zwischen Bandgießstufe und Bandwickelstufe endlosen Gieß-Walzprozeß.

4. Verfahren nach Anspruch 1 bis 3,
**dadurch gekennzeichnet,**
daß in der Bandgießstufe eine Banddicke zwischen 10 bis 1 mm sowie eine Bandbreite zwischen 0,3 und 2 m erzeugt wird, in der Inversionsgießstufe eine Banddicke zwischen 25 bis 1,05 mm erzeugt wird, in der Glättwalzstufe ein Band mit einer minimierten Dickenabweichung von ca. 0,2 % in Breiten- und Gießrichtung erzeugt wird und in der Walzstufe ein Band mit einer Dicke zwischen 0,2 bis 6 mm mit temperaturkontrolliertem Gefüge erzeugt wird, wobei das Band temperaturkontrolliert endlos zur Aufwicklung in der Bandwickelstufe gelangt.

5. Verfahren nach Anspruch 1 bis 4,
**dadurch gekennzeichnet,**
daß der Prozeß zwischen Bandgießstufe und Bandbeschichtung in der Inversionsgießstufe sowie zwischen Inversionsgießstufe und Glättwalzstufe temperaturkontrolliert und vor Oxidation geschützt wird und das beschichtete Band nachfolgend der Walzstufe bzw. der Wickelstufe mindestens temperaturkontrolliert zugeführt wird.

6. Verfahren nach Anspruch 1 bis 5,
**dadurch gekennzeichnet,**
daß in der Bandgießstufe und Inversionsgießstufe Kohlenstoffstahl oder nur Rostfrei-Stahl zur Erzeugung von Mono-Material zum Einsatz gelangt.

7. Verfahren nach den Ansprüchen 1 bis 5,
**dadurch gekennzeichnet,**
daß in der Bandgießstufe und in der Inversionsgießstufe unterschiedliche Metalle zur Erzeugung von Verbundwerkstoffen zum Einsatz kommen.

8. Verfahren nach den Ansprüchen 1 bis 5,
**dadurch gekennzeichnet,**
daß in der Bandgießstufe Kohlenstoffstahl und in der Inversionsgießstufe Rostfrei-Stahl zum Einsatz gelangt.

9. Verfahren nach den Ansprüchen 1 bis 8,
**dadurch gekennzeichnet,**
daß die in der Inversionsgießstufe anzukristallisierende Schicht auf dem in der Bandgießstufe gegossenen Mutterband in ihrer Dicke kontrolliert wird mittels
- der Temperatur des gegossenen Mutterbandes vor Einlauf in die Schmelze der Inversionsgießstufe,
- der Überhitzungstemperatur der Schmelze in der Inversionsgießstufe sowie
- der Verweilzeit des Bandes in der Schmelze der Inversionsgießstufe.

10. Verfahren nach den Ansprüchen 1 bis 9,
**dadurch gekennzeichnet,**
daß das flüssige Metall, vorzugsweise der flüssige Stahl, für die Bandgießstufe und die Schmelze für die Inversionsgießstufe dieselbe Güte haben.

11. Verfahren nach Anspruch 1 bis 10,
**dadurch gekennzeichnet,**
daß die flüssigen Metalle in der Bandgießstufe und der flüssige Stahl der Inversionsgießstufe unterschiedlich sind.

12. Verfahren nach den Ansprüchen 1 bis 11,
**dadurch gekennzeichnet,**
daß Mono-Bandmaterial aus einem Werkstoff mit einer Beschichtung zwischen 200 und 500 % erzeugt wird.

13. Verfahren nach einem der Ansprüche 1 bis 12
**dadurch gekennzeichnet,**
daß Verbund-Material erzeugt wird, das eine Beschichtung zwischen 5 und 100 % aufweist.

14. Vorrichtung zur Erzeugung von beschichteten Warm- oder Kaltprodukten, insbesondere von Stahlband, bestehend aus
- einer Bandgießanlage, insbesondere mit einer Wanderkokille zur Herstellung eines dünnen Bandes,
- einer der Bandgießanlage 'online' nachgeordneten Inversionsgießanlage zur Beschichtung des dünnen Bandes (Mutterband) aus der Bandgießanlage,
- mindestens einem der Inversionsgießanlage nachgeordneten Glättwalzenpaar zur Oberflächenglättung des aus der Inversionsgießanlage austretenden beschichteten Bandes,
- gegebenenfalls weiter bestehend aus einem nachgeordneten Walzwerk zur reduzierenden Umformung des beschichteten und geglätteten Bandes auf die zu erzeugende Banddicke.

15. Vorrichtung nach Anspruch 14,
**gekennzeichnet durch**
a) eine Bandgießanlage (1), insbesondere mit einer Wanderkokille, die ein Band (7) zwischen 1 - 10 mm mit einer Gießgeschwindigkeit zwischen 10 bis 100 m/min gießt,
b) eine Inversionsgießanlage (11, 25), der das Band (7) als Mutterband direkt über einen geschlossenen Raum (8) temperaturkontrolliert und oxidationsgeschützt zugeführt wird und in der ein Band (21) mit einer ankristallisierten Schicht (15) mit einer Dicke zwischen 5 und 500 % bezogen auf das gegossene Mutterband (7), erzeugt wird,
c) ein Glättwalzenpaar (18) unmittelbar nach der Inversionsgießanlage (11, 25), in der das beschichtete Band (21) eine Dickentoleranz in Profil und Planheit von etwa 0,2% seiner Dicke bis maximal 40 mm neben der Bandkante in Breiten- und Walzrichtung unter temperaturkontrollierten Bedingungen sowie unter Reoxidationsschutz mit Hilfe eines geschlossenen Raumes (8) erhält,
d) ein Walzwerk (23) mit einem temperatur- und wenn nötig reoxidationsgeschütztem Übergang (8.1) vom Glättwalzenpaar (18) in das Walzwerk (23) zur Erzeugung einer Banddicke zwischen 6 und 0,2 mm und Breiten von 0,3 bis 2 m, mit Temperaturen zwischen 1200 bis 400 °C bzw. Raumtemperatur und austenitischen oder ferritischen Gefügen,
e) ein Auslaufrollgang in temperatur- und wenn nötig reoxidationsgeschützter Ausführung, der sich zwischen Walzwerk (23) und Haspel (24) erstreckt,
f) der ein frei wählbares spezifisches Bundgewicht eines Bandes zwischen 5 und 100 kg/mm Bandbreite und mit kontrollierten austenitischen oder ferritischen Gefügen wickelt.

16. Vorrichtung nach Anspruch 14 oder 15,
**dadurch gekennzeichnet,**
daß die Bandgießanlage (1) einen Twin Roller aufweist, der auf eine Gießgeschwindigkeit von 10 bis 100 m/min einstellbar ist, zur Erzeugung eines Bandes mit einer Dicke zwischen 10 bis 1 mm aus Metall, vorzugsweise aus Stahl.

17. Vorrichtung nach den Ansprüchen 14 bis 16,
**dadurch gekennzeichnet,**
daß die Enderstarrung (27) im Twin Roller (1) frühestens unmittelbar vor der engsten Rollenposition (28) bis außerhalb der Rollengießmaschine (1) in einer Position (27.1) in Gießrichtung einstellbar ist.

18. Vorrichtung nach den Ansprüchen 14 bis 17,
**dadurch gekennzeichnet,**
daß die temperaturkontrollierten Räume (8 und 8') von Isolations- und Kühlelementen gebildet sind.

19. Vorrichtung nach den Ansprüchen 14 bis 18,
**dadurch gekennzeichnet,**
daß die reoxidationsgeschützten Räume (8) und wenn nötig die reoxidationsgeschützten Räume (8.1) zwecks Flutung einen Ar und/oder N₂ Anschluß aufweisen.

20. Vorrichtung nach den Ansprüchen 14 bis 19,
**dadurch gekennzeichnet,**
daß die reoxidationsgeschützten Räume (8, 8.1) auf einen Überdruck von maximal 100 mm Wassersäule einstellbar sind.

21. Vorrichtung nach den Ansprüchen 14 bis 20,
**dadurch gekennzeichnet,**
daß unterhalb des Twin Rollers (1) zwischen der Rollenführung (10) und der Inversionsgießanlage (11, 25) eine Schlaufe (9) zur Abstimmung der Geschwindigkeit und Temperatur des Bandes (7) einstellbar ist.

22. Vorrichtung nach den Ansprüchen 14 bis 21,
**dadurch gekennzeichnet,**
daß das Glättwalzenpaar (18), in seiner Anstellung (19) und Position bzw. Abstand (20) zur Inversionsgießanlage (11, 25) veränderbar ist.

23. Vorrichtung nach den Ansprüchen 14 bis 22,
**dadurch gekennzeichnet,**
daß zwischen dem Glättwalzenpaar (18) und dem Walzwerk (23) eine Schlaufe (22) zur Abstimmung der Geschwindigkeiten und Temperaturen des aufkristallisierten Bandes einstellbar ist.

24. Vorrichtung nach den Ansprüchen 14 bis 23,
**dadurch gekennzeichnet,**
daß zur Walzung des gegossenen Bandes (7) nach der Bandgießanlage (1) Strangführungsrollen (10) angeordnet sind.

25. Vorrichtung nach den Ansprüchen 14 bis 24,
**gekennzeichnet durch**
die Führung des gegossenen Bandes (7) senkrecht von oben durch die Schmelze (13) der Inversionsgießanlage (11) und durch den Bodenaustritt (17) in Richtung Glättwalzenpaar.

26. Vorrichtung nach den Ansprüchen 14 bis 24,
**gekennzeichnet durch**
die Führung des gegossenen Bandes (7) senkrecht von unten durch die Schmelze (13) der Inversionsgießanlage (25) in Richtung Glättwalzenpaar (18).

27. Verwendung der Vorrichtung nach den Ansprüchen 14 bis 26 zur Erzeugung von weiteren Langprodukten wie Stab, Profil oder Draht.
